# EUROPÄISCHE PATENTSCHRIFT

(11) **EP 2 747 914 B1**
(45) Veröffentlichungstag und Bekanntmachung des Hinweises auf die Patenterteilung: **02.11.2016**
(21) Anmeldenummer: 12758771.5
(22) Anmeldetag: 24.08.2012
(51) Int. Cl.: B22C 5/04, B22C 5/08, B22C 1/18, B22C 1/20

(54) **VERFAHREN ZUR REGENERIERUNG DES SANDS VON SANDFORMEN UND -KERNEN**
METHOD FOR REGENERATING THE SAND OF SAND MOLDS AND SAND CORES
PROCÉDÉ DE RÉGÉNÉRATION DU SABLE DE MOULES ET DE NOYAUX EN SABLE

(30) Priorität: 25.08.2011 DE 102011081530
(43) Veröffentlichungstag der Anmeldung: 02.07.2014
(73) Patentinhaber: Bayerische Motoren Werke Aktiengesellschaft, 80809 München (DE)
(72) Erfinder: SCHWICKAL, Harald, 85622 Feldkirchen (DE); HÜBNER, Matthias, 80797 München (DE)
(74) Vertreter: Duca, Christian
(86) Internationale Anmeldenummer: PCT/EP2012/003585
(87) Internationale Veröffentlichungsnummer: WO 2013/026579

(56) Entgegenhaltungen:
- DE-A1- 1 806 842
- DE-A1- 4 111 643
- DE-A1- 4 306 007
- DE-C1- 4 434 115

## Beschreibung

Die Erfindung bezieht sich auf ein Verfahren zur Regenerierung von Sand, der aus Sandformen und/oder -kernen gewonnen wird, die aus dem Sand und anorganischem Bindemittel, z. B. Wasserglas, hergestellt und in der Metallgießerei eingesetzt werden, nach dem Oberbegriff des Anspruchs 1.

In der Metallgießerei werden z. B. zur Bildung von Hohlräumen mit einem Wasserglas-Bindemittel verfestigte Sandkerne verwendet. Dabei werden beispielsweise zur Serienherstellung von Automobilen große Mengen an Sand benötigt.

Statt Neusand wird dabei insbesondere aus Kosten- und Umweltschutzgründen für die Sandkernherstellung Altsand verwendet, d. h. ein aus den Sandkernen gewonnener Sand.

Im Falle einer Verwendung von mit einem organischen Bindemittel gebundenen Altsand genügt eine thermische Regenerierung. Bei mit einem anorganischen Bindemittel gebundenem Altsand ist eine thermische Regenerierung nicht ausreichend. Hier erfolgt die Regenerierung üblicherweise zweistufig in einer ersten mechanischen und einer zweiten thermischen Regenerationsstufe. Beispiele dafür offenbaren die Dokumente DE 44 34 115 C1, DE 43 06 007 A1, DE 18 06 842 A2 und DE 41 11 643 A1. Bei der mechanischen Regeneration wird ein großer Anteil des anorganischen Bindemittels von der Oberfläche der Sandkörner entfernt. Es bleiben allerdings chemisch aktive Reste an anorganischem Bindemittel zurück. Diese chemisch aktiven Bindemittelreste werden während der thermischen Regeration aufgeschmolzen, umhüllen die Sandkörner mit einer dünnen Schicht, kühlen anschließend wieder ab und sind damit thermisch weitgehend deaktiviert. Der regenerierte Altsand wird im Kreislauf geführt. Nach der Regenerierung des Altsands erfolgt eine prozentuale Zugabe von Neusand.

Durch die Regenerierung werden Bindemittelreste aus dem Altsand entfernt. Ein im Altsand vorhandener Bindemittelrest wirkt sich auf die Sandkern- und Sandformherstellung aus. So können sich dadurch die Verarbeitungseigenschaften des Formstoffs, also des Gemischs aus Sand und Wasserglas-Bindemittel, ändern, beispielsweise die Fließfähigkeit des Formstoffs und die Aushärtegeschwindigkeit. Zudem kann die Festigkeit des Sandkerns bzw. der Sandform durch Bindemittelreste in dem Altsand beeinträchtigt werden.

Durch die Regenerierung des Sands mit einer mechanischen und einer thermischen Regenerationsstufe werden die Bindemittelreste auf der Sandkornoberfläche jedoch nur unvollkommen beseitigt. Dieser Zusammenhang gewinnt bei einem geschlossenen Materialkreislauf mit mehrfacher Regeneration des Altsands an Bedeutung, da bei einer mehrfachen Regeneration des Altsands eine entsprechende Kumulation der Bindemittelreste erfolgt.

Aufgabe der Erfindung ist es, die Regenerierung des Altsands, der aus mit anorganischem Bindemittel verfestigten Sandkernen oder -formen gewonnen wird, so zu verbessern, dass das Bindemittel im Altsand möglichst vollständig beseitigt oder ein verbleibender Rest des Bindemittels zumindest chemisch deaktiviert wird.

Das wird erfindungsgemäß mit dem im Anspruch 1 gekennzeichneten Verfahren erreicht. In den Unteransprüchen sind vorteilhafte Ausführungsformen der Erfindung wiedergegeben.

Nach der Erfindung wird der Altsand, also der aus den Sandformen und/oder -kernen gewonnene Sand, in der mechanischen Regenerationsstufe, beispielsweise mittels eines Brechers kornvereinzelt. Nachfolgend kann das Bindemittel durch Reibung der Sandkörner aneinander, beispielsweise durch eine mechanisch-pneumatische Behandlung, entfernt werden.

Nach der mechanischen Regenerationsstufe bleibt in dem Altsand ein Bindemittelrest zurück. Dieser Bindemittelrest besteht aus einem aktiven Anteil, der sich unter den Bedingungen der Sandkern- oder Sandformherstellung löst und einen inaktiven Anteil, der unter den Bedingungen der Sandkern- oder Sandformherstellung unlöslich ist. Während der aktive Anteil die Verarbeitungseigenschaften des Formstoffs und die Festigkeit des Sandkerns bzw. der Sandform beeinträchtigt, hat der inaktive Anteil keinen Einfluss auf die Verarbeitungseigenschaften des Formstoffs sowie die Festigkeit des Sandkerns bzw. der Sandform.

Um den aktiven Bindemittelanteil zu beseitigen, wird erfindungsgemäß der kornvereinzelte Sand während oder nach der mechanischen Regenerationsstufe mit einem Härtungsmittel für Wasserglas versetzt, worauf er einer thermischen Reaktionsstufe unterworfen wird.

Als Härtungsmittel wird ein Mittel zur Vernetzung oder Polymerisation der Silikat-Ionen des aktiven Bindemittelanteils verwendet. Durch die Vernetzung und der daraus folgenden vollständigen Aushärtung des verwendeten Wasserglasbindemittelsystems soll die Deaktivierung hervorgerufen werden. Das heißt, zu der Regenerierung des Sands wird durch einen zusätzlichen Prozessschritt ein Härtungsmittel für Wasserglas zugegeben, welches zu einer weitgehend vollständigen chemischen Deaktivierung der aktiven, alkalischen Bindemittelreste auf der Sandkornoberfläche führt. Diese chemische Deaktivierung erfolgt durch eine Fällungsreaktion des Wasserglases zu Kieselsäure, jedenfalls zu nicht löslichen Polysilikaten, oder entsprechend dem verwendeten Härtungsmittel auch zu anderen Reaktionsprodukten, z. B. Zeolithen.

Das Härungsmittel kann eine anorganische oder organische Säure oder ein Salz sein.

Die anorganische Säure kann eine Mineralsäure, beispielsweise Salzsäure oder Phosphorsäure, oder Kohlendioxid sein. Als organische Säure kann eine Mono-, Di- oder Polycarbonsäure verwendet werden, beispielsweise Zitronensäure oder Essigsäure.

Das Salz kann ein Aluminat, beispielsweise Natrium- oder Kaliumaluminat, ein Sulfat, beispielsweise Aluminiumsulfat, ein Phosphat, beispielsweise Aluminiumphosphat oder ein Fluorosilikat, beispielsweise Fluorohexasilikat sein. Das Härtungsmittel sollte gefahrlos in einem automatisierten Prozess einsetzbar sein. Weiterhin sollten die bei der Deaktivierung des aktiven Bindemittelanteils entstehenden Reaktionsprodukte keinen negativen Einfluss auf die Sandqualität bzw. die Bindereaktion bei der Verwendung des regenerierten Sands haben. die Fällungsprodukte sollten daher vorzugsweise in der thermischen Regenerationsstufe verbrennen und nicht mehr in dem Salz enthalten sein.

Das Härtungsmittel kann vorzugsweise als wässrige Lösung eingesetzt werden. Die Zugabe des Härtungsmittels darf zu keiner Verklumpung des trockenen Sands in der Regeneration fuhren. Vorzugsweise erfolgt eine feine Benetzung der Sandkornoberflächen mit einer Lösung des Härtungsmittels.

Vorzugsweise wird der mit dem Härtungsmittel versetzte Sand während der Härtungsreaktion in einem Fließbett bewegt. Alternativ kann auch ein Mischer eingesetzt werden. Damit kann die Härtungsreaktion während einer definierten Reaktionszeit ablaufen. Mit dem Fließbett kann der Sand in eine Reaktionskammer weiter bewegt werden, in der die thermische Reaktionsstufe durchgeführt wird. Statt eines Fließbettes kann der Sand auch mit einer mechanischen Einrichtung, z. B. einer Förderschnecke, gefördert werden.

Der mit dem Härtungsmittel versetzte Sand kann vor der thermischen Reaktionsstufe auch zwischengelagert werden. Dazu erfolgt ein Transport des Sands in einem Zwischenbehälter und abschließend die thermische Regenerationsstufe.

In der thermischen Regenerationsstufe wird die Deaktivierung des Bindemittels, also die Aushärtung des aktiven Bindemittels zu inaktivem Bindemittel vervollständigt.

Dazu wird der Sand auf eine Temperatur von vorzugsweise mindestens 200°C, insbesondere mindestens 500°C erhitzt. Die thermische Regenerationsstufe kann mit einer Flamme durchgeführt werden, um die Wasserglasreste an den Sandkörnern zu deaktivieren. Die thermische Regenerationsstufe kann jedoch auch in einem Fließbettofen durchgeführt werden, dem der mit dem Härtungsmittel versetzte Sand zugeführt wird.

Nach einer vorteilhaften Ausgestaltung der Erfindung umfasst die mechanische Regenerationsstufe folgende Schritte:
a) Kornvereinzelung durch die Einwirkung mechanischer Brecher auf den Sand,
b) Überführen des kornvereinzelten Sands in eine pneumatische Behandlungskammer und Bewegen des Sands in der pneumatischen Behandlungskammer in einem aus Luft und Sand gebildeten Fließbett,
c) Beschleunigen des Sands in der pneumatischen Behandlungskammer, so dass die vereinzelten Sandkörner gegeneinander reiben und das Bindemittel zumindest teilweise von einer Kornoberfläche entfernt wird.

Durch die Beschleunigung der Sandkörner gegen den Prallkörper kann eine besonders intensive Beanspruchung der Kornoberfläche der Sandkörner, insbesondere eine besonders intensive Reibung der Sandkörner aneinander, erreicht werden. Es gelingt damit, einen großen Anteil der an den Kornoberflächen anhaftenden Bindemittelresten mechanisch zu entfernen. Das gelöste Bindemittel kann beispielsweise zusammen mit einer Staubfraktion aus der pneumatischen Behandlungskammer entfernt werden.

Zweckmäßigerweise wird das Härtungsmittel einer zum Beschleunigen des Sands verwendeten Blasluft zugesetzt. Das ermöglicht eine besonders schnelle und intensive Durchmischung des Härtungsmittels mit dem Sand. Es ist aber auch möglich, das Härtungsmittel der zur Herstellung des Fließbetts verwendeten Luft zuzusetzen.

Nach einer weiteren Ausgestaltung der Erfindung wird das Härtungsmittel der Luft und/oder der Blasluft erst nach einer vorgegebenen ersten Behandlungsdauer des Sands in der pneumatischen Behandlungskammer zugesetzt. Die ersten Behandlungsdauer beträgt beispielsweise um 20 bis 40 Minuten, vorzugsweise um 25 bis 35 Minuten, gerechnet ab dem Beginn der Beschleunigung des Sands gegen den Prallkörper. Es hat sich gezeigt, dass nach einer solchen ersten Behandlungsdauer ein wesentlicher Teil des an den Kornoberflächen des Sands anhaftenden Bindemittels mechanisch entfernt worden ist. Selbst bei längeren Behandlungsdauern steigt der Anteil der mechanisch entfernbaren Bindemittelreste kaum mehr an. Um den Verbrauch an Härtungsmittel möglichst gering zu halten, wird vorteilhafterweise das Härtungsmittel erst dann eingesetzt, wenn allein durch mechanische Einwirkung kaum mehr Bindemittelreste von den Kornoberflächen entfernt werden können.

Nach einer besonders vorteilhaften Ausgestaltung wird flüssiges, insbesondere wässriges, Härtungsmittel eingesetzt. Das flüssige Härtungsmittel wird zweckmäßigerweise in zerstäubter Form der Blasluft und/oder der Luft zugesetzt. Die Zerstäubung kann erfolgen, indem das flüssige Härtungsmittel mittels einer Düse oder eines Ultraschallverneblers vernebelt und der Blasluft und/oder der Luft zugesetzt wird.

Nach einer weiteren vorteilhaften Ausgestaltung der Erfindung wird dem Fließbett nach einer vorgegebenen zweiten Behandlungsdauer neuer Sand zugesetzt. Unter dem Begriff "neuer Sand" oder "Neusand" wird Sand verstanden, welcher zuvor noch nicht mit einem Bindemittel versetzt und zur Herstellung von Sandkernen oder Sandformen verwendet worden ist. Die zweite Behandlungsdauer ist vorteilhafterweise so gewählt, dass sie größer ist als die erste Behandlungsdauer. Beispielsweise kann die Zugabe des Neusands 20 bis 60 Minuten, vorzugsweise 45 bis 55 Minuten, nach dem Beginn der Beschleunigung des Sands gegen den Prallkörper erfolgen. Die zugesetzte Menge an neuem Sand entspricht etwa 5 bis 15%, vorzugsweise 7 bis 13%, der Menge des zu regenerierenden Sands. Der Neusand wird zweckmäßigerweise erst dann zugesetzt, wenn das Härtungsmittel für eine ausreichend lange Reaktionszeit mit den an den Kornoberflächen verbliebenen Bindemittelresten Kontakt hatte. Zweckmäßigerweise beträgt die Reaktionszeit zwischen dem Härtungsmittel und dem zu regenerierenden Sand 10 bis 35 Minuten, zweckmäßigerweise 15 bis 30 Minuten.

Nach einer weiteren vorteilhaften Ausgestaltung wird der Sand im Fließbett auf eine Temperatur von 40 bis 60°C, vorzugsweise 45 bis 55°C, erwärmt. Damit kann insbesondere die Reaktionsgeschwindigkeit zwischen Härtungsmittel und an den Kornoberflächen verbliebenden Bindemittelresten erhöht werden.

Nach dem Durchlaufen der mechanischen Regenerationsstufe liegt der mechanisch regenerierte Sand in rieselfähiger Form vor. Er wird unmittelbar in der rieselfähig vorliegenden Form, ggf. nach Zwischenlagerung, thermisch regeneriert. D. h. der mechanisch regenerierte Sand wird insbesondere nicht mit Wasser versetzt, einer Attritormahlung, einer Nassmahlung oder dgl. sowie einer anschließenden Trocknung unterzogen. Infolgedessen lässt sich das vorgeschlagene Verfahren relativ schnell und einfach, insbesondere auch kontinuierlich, durchführen.

Nach einer weiteren vorteilhaften Ausgestaltung wird der mechanisch regenerierte und mit dem Härtungsmittel versetzte Sand zur thermischen Regenerierung in einen Ofen überführt und dort bei einer Temperatur im Bereich von 550°C bis 700°C in einem aus Gas und dem mechanisch regenerierten Sand gebildeten weiteren Fließbett bewegt. Bei dem Gas handelt es sich zweckmäßigerweise um ein brennbares Gas. D. h. der mechanisch regenerierte Sand kann also in einer Flamme bewegt werden. Durch das Aufheizen des mechanisch regenerierten Sands auf eine Temperatur, beispielsweise im Bereich von 600°C bis 650°C, werden die noch an den Kornoberflächen anhaftenden und gehärteten Bindemittelreste schließlich vollständig deaktiviert. Ferner werden Rückstände an Härtungsmittel entfernt.

Zum Einsparen von Energie kann der mechanisch regenerierte Sand vor dem Überführen in den Ofen vorgewärmt werden. Dazu kann aus dem Ofen abgeführte warme Abluft verwendet werden.

Nachfolgend wird ein Ausführungsbeispiel der Erfindung anhand der einzigen Zeichnung näher erläutert.

Die einzige Zeichnung zeigt schematisch eine pneumatische Behandlungskammer.

Eine Reinigungskammer 1 ist über einen Düsenboden 2 von einer Windkammer 3 getrennt. Mit dem Bezugszeichen 4 ist eine Luftdüse bezeichnet, welche in die Reinigungskammer 1 ragt. Mit einem Abstand - axial dazu versetzt - schließt sich an die Luftdüse 4 ein Rohr 5 an, welches in eine Prallglocke 6 mündet. Ein Abstand zwischen einer Mündung der Luftdüse 4 und einem Eingang des Rohrs 5 ist mit y bezeichnet. Ein weiterer Abstand zwischen einem Ausgang des Rohrs 5 und einer Innenwand der Prallglocke 6 ist mit dem Bezugszeichen x bezeichnet. Ein in der Reinigungskammer 1 aufgenommener Sand ist mit dem Bezugszeichen 7 bezeichnet. Er wird durch Luft fluidisiert, welche von der Windkammer 3 durch den Düsenboden 2 zugeführt wird.

Der beispielsweise mit einem Brecher kornvereinzelte Sand bzw. Altsand wird durch die Luftdüse 4 mittels unter Druck zugeführte Blasluft L und durch das Rohr 5 auf die Innenwand der Prallglocke 6 beschleunigt und fällt von dort in die Reinigungskammer 1 zurück. Eine Geschwindigkeit des durch das Rohr 5 beschleunigten Sands ist zweckmäßigerweise so gewählt, dass sich in der Prallglocke 6 ein Rückstau und damit ein Sandpolster bildet. Damit kann eine schonende Reibung der Sandkörner untereinander erreicht werden. Durch die Reibung der Sandkörner sich bildende Partikel aus Staub und Bindemittelresten werden über eine (hier nicht gezeigte) Absaugung an der Oberseite der Reinigungskammer 1 abgeführt.

Zweckmäßigerweise wird nach einer ersten Behandlungsdauer von beispielsweise 30 Minuten der Blasluft L Zitronensäure in zerstäubter Form (hier nicht gezeigt) zugegeben. Es kann sich beispielsweise um 50%-ige Zitronensäure handeln. Zweckmäßigerweise wird eine Menge von 1 bis 50 g, vorzugsweise 3 bis 10 g, pro kg Sand zugegeben. Eine Reaktionszeit zwischen dem Härtungsmittel und dem fluidisierten Sand 7 beträgt beispielsweise 10 bis 30 Minuten. Anschließend wird der Reinigungskammer 1 10% Neusand zugeführt. Nach einer weiteren Behandlungsdauer von 5 bis 10 Minuten wird der so hergestellte mechanisch regenerierte Sand aus der Reinigungskammer 1 entfernt und der thermischen Regenerationsstufe zugeführt.

Dazu wird der mechanisch regenerierte Sand in einen Fließbettofen überführt und dort in einem weiteren Fließbett bei einer Behandlungstemperatur von beispielsweise 600 bis 650°C in einem weiteren Fließbett bewegt. Dabei werden noch auf den Kornoberflächen verbliebene Bindemittelreste thermisch deaktiviert und ggf. vorhandene Rückstände aus der chemischen Deaktivierung entfernt. Im Ergebnis erhält man einen regenerierten Sand, der nahezu die Eigenschaft von Neusand aufweist.

Mit dem erfindungsgemäßen Verfahren wird durch eine vollständige Deaktivierung des Wasserglasbindemittels eine deutlich verbesserte und konstante Qualität des Altsands erreicht, also der aus den Sandkernen und/oder -formen gewonnenen Sands. Das führt zu einem stabileren Fertigungsprozess der Sandkern- bzw. Sandformfertigung und somit zu geringeren Fehler- und Ausschusszahlen. Aufwändige und personalintensive Rezeptanpassungen bei der Sandkernfertigung sind nicht notwendig.

Durch die chemische Deaktivierung des Bindemittels mit dem Härtungsmittel kann ferner die Prozesszeit für die thermische Regenerierung des Sands herabgesetzt werden. Zudem kann die Prozesstemperatur der thermischen Regenerationsstufe verringert werden. Damit kann der Durchsatz des Altsands und eine Reduzierung der Betriebskosten erreicht werden.

Zudem wird durch die erfindungsgemäße Deaktivierung des aktiven Restbindeanteiles eine Reduzierung des Neusandanteils erreicht. Die maximale Umlaufzahl und Lebensdauer des Sands wird erhöht und die notwendige Menge an Neusand sinkt.

Dabei kommt der erfindungsgemäßen Maßnahme, den Sand zwischen der mechanischen und thermischen Regenerierungsstufe mit einem Härtungsmittel für Wasserglas zu versetzen, wesentliche Bedeutung zu.

Während der Anteil des aktiven Restbindemittels ohne diese Maßnahme bei einem Neusandzusatz von z. B. 10 Gew.% je Altsand-Umlauf mit der gleichen Anlage und sonst gleichen Bedingungen sich nach einem beispielsweise fünffachen Umlauf des Altsands bereits derart erhöht, dass eine spürbare Beeinflussung der Verarbeitungseigenschaften des Formstoffs eintritt, wird durch das Versetzen des Sands mit Härtungsmittel die Umlaufzahl entsprechend erhöht oder die notwendige Menge an Neusand entsprechend verringert.

### Bezugszeichenliste

- 1: Reinigungskammer
- 2: Düsenboden
- 3: Wandkammer
- 4: Luftdüse
- 5: Rohr
- 6: Prallglocke
- 7: fluidisierter Sand

- L: Blasluft
- x: zweiter Abstand
- y: erster Abstand

## Patentansprüche

1. Verfahren zur Regenerierung von Sand, der aus Sandformen und/oder -kernen gewonnen wird, die aus dem Sand und Wasserglas als Bindemittel hergestellt und in der Metallgießerei eingesetzt werden, wobei der gewonnene Sand einer mechanischen Regenerationsstufe und einer thermischen Regenerationsstufe unterworfen und im Kreislauf der Sandform- und/oder - kernherstellung wieder zugeführt wird, **dadurch gekennzeichnet, dass** der Sand (i) während der mechanischen Regenerationsstufe oder (ii) nach der mechanischen und vor der thermischen Regenerationsstufe mit einem Härtungsmittel für Wasserglas versetzt wird.

2. Verfahren nach Anspruch 1, **dadurch gekennzeichnet, dass** das Härtungsmittel als wässrige Lösung eingesetzt wird.

3. Verfahren nach Anspruch 1 oder 2, **dadurch gekennzeichnet, dass** der mit dem Härtungsmittel versetzte Sand während der Härtungsreaktion in einem Fließbett oder mit einem Mischer bewegt wird.

4. Verfahren nach einem der vorherigen Ansprüche, **dadurch gekennzeichnet, dass** der mit dem Härtungsmittel versetzte Sand vor der thermischen Regenerationsstufe zwischengelagert wird.

5. Verfahren nach Anspruch 1, **dadurch gekennzeichnet, dass** als Härtungsmittel für Wasserglas eine anorganische oder organische Säure oder ein Salz verwendet wird.

6. Verfahren nach Anspruch 5, **dadurch gekennzeichnet, dass** die anorganische Säure eine Mineralsäure ist.

7. Verfahren nach Anspruch 5, **dadurch gekennzeichnet, dass** die organische Säure eine Mono-, Di- oder Polycarbonsäure ist.

8. Verfahren nach Anspruch 5, **dadurch gekennzeichnet, dass** das Salz ein Aluminat, Phosphat oder Fluorosilikat ist.

9. Verfahren nach einem der vorhergehenden Ansprüche, **dadurch gekennzeichnet, dass** die mechanische Regenerationsstufe folgende Schritte umfasst:
a) Kornvereinzelung durch die Einwirkung mechanischer Brecher auf den Sand,
b) Überführen des kornvereinzelten Sands in eine pneumatische Behandlungskammer (1) und Bewegen des Sands in der pneumatischen Behandlungskammer (1) in einem aus Luft und Sand gebildeten Fließbett (7),
c) Beschleunigen des Sands in der pneumatischen Behandlungskammer gegen einen Prallkörper (6), so dass die vereinzelten Sandkörner gegeneinander reiben und das Bindemittel zumindest teilweise von einer Kornoberfläche entfernt wird.

10. Verfahren nach Anspruch 9, wobei das Härtungsmittel einer zum Beschleunigen des Sands verwendeten Blasluft (L) und/oder der zur Herstellung des Fließbetts verwendeten Luft zugesetzt wird.

11. Verfahren nach Anspruch 9 oder 10, wobei das Härtungsmittel der Blasluft (L) und/oder der Luft erst nach einer vorgegebenen ersten Behandlungsdauer des Sands in der pneumatischen Behandlungskammer zugesetzt wird.

12. Verfahren nach Anspruch 10 oder 11, wobei das flüssige Härtungsmittel in zerstäubter Form der Blasluft (L) und/oder der Luft zugesetzt wird.

13. Verfahren nach einem der Ansprüche 9 bis 12, wobei dem Fließbett (7) nach einer vorgegebenen zweiten Behandlungsdauer neuer Sand zugesetzt wird.

14. Verfahren nach Anspruch 13, wobei die zugesetzte Menge an neuem Sand etwa 5 bis 15% der Menge des zu regenerierenden Sands entspricht.

15. Verfahren nach einem der Ansprüche 9 bis 14, wobei der Sand im Fließbett (7) auf eine Temperatur von 40 bis 60°C erwärmt wird.

16. Verfahren nach einem der vorhergehenden Ansprüche, wobei der mechanisch regenerierte und mit dem Härtungsmittel versetzte Sand unmittelbar in rieselfähiger Form thermisch regeneriert wird.

17. Verfahren nach einem der vorhergehenden Ansprüche, wobei der mechanisch regenerierte Sand zur thermischen Regenerierung in einen Ofen überführt und dort bei einer Temperatur im Bereich von 550°C bis 700°C in einem aus Gas und dem mechanisch regenerierten Sand gebildeten weiteren Fließbett bewegt wird.

18. Verfahren nach Anspruch 17, wobei der mechanisch regenerierte Sand vor dem Überführen in den Ofen vorgewärmt wird.

## Claims

1. A method of regenerating sand which is obtained from sand moulds and/or sand cores which are produced from sand and water glass as binder and are used in metal foundry, wherein the sand which is obtained is subjected to a mechanical regeneration stage and to a thermal regeneration stage and is recirculated to the sand mould production and/or sand core production, **characterised in that** the sand is mixed with a hardening agent for water glass (i) during the mechanical regeneration stage or (ii) after the mechanical regeneration stage and before the thermal regeneration stage.

2. A method according to claim 1, **characterised in that** the hardening agent is used as an aqueous solution.

3. A method according to claim 1 or claim 2, **characterised in that** the sand, mixed with the hardening agent, is moved in a fluid bed or with a mixer during the hardening reaction.

4. A method according to any one of the preceding claims, **characterised in that** the sand, mixed with the hardening agent, is stored temporarily before the thermal regeneration stage.

5. A method according to claim 1, **characterised in that** an inorganic or organic acid or a salt is used as the hardening agent for water glass.

6. A method according to claim 5, **characterised in that** the inorganic acid is a mineral acid.

7. A method according to claim 5, **characterised in that** the organic acid is a mono, di or polycarboxylic acid.

8. A method according to claim 5, **characterised in that** the salt is an aluminate, a phosphate or a fluorosilicate.

9. A method according to any one of the preceding claims, **characterised in that** the mechanical regeneration stage comprises the following steps:
a) grain separation by the effect of mechanical breakers on the sand,
b) transferring the grain-separated sand into a pneumatic treatment chamber (1) and moving the sand in the pneumatic treatment chamber (1) in a fluid bed (7) formed of air and sand,
c) accelerating the sand in the pneumatic treatment chamber against an impact body (6), so that the separated grains of sand rub against each other and the binder is at least partly removed from a grain surface.

10. A method according to claim 9, wherein the hardening agent is added to an air blast (L), used to accelerate the sand, and/or to the air used to produce the fluid bed.

11. A method according to claim 9 or claim 10, wherein the hardening agent is only added to the air blast (L) and/or to the air after a predetermined first treatment period of the sand in the pneumatic treatment chamber.

12. A method according to claim 10 or claim 11, wherein the liquid hardening agent is added in atomised form to the air blast (L) and/or to the air.

13. A method according to any one of claims 9 to 12, wherein new sand is added to the fluid bed (7) after a predetermined second treatment period.

14. A method according to claim 13, wherein the added quantity of new sand corresponds to approximately 5 to 15 % of the quantity of sand to be regenerated.

15. A method according to any one of claims 9 to 14, wherein the sand in the fluid bed (7) is heated to a temperature of 40 to 60°C.

16. A method according to any one of the preceding claims, wherein the mechanically regenerated sand which has been mixed with the hardening agent is immediately thermally regenerated in a free-flowing form.

17. A method according to any one of the preceding claims, wherein the mechanically regenerated sand is transferred into a furnace for thermal regeneration and is moved therein in a further fluid bed formed from gas and the mechanically regenerated sand at a temperature within a range of 550°C to 700°C.

18. A method according to claim 17, wherein the mechanically regenerated sand is preheated before being transferred into the furnace.

## Revendications

1. Procédé de régénération de sable obtenu à partir de moules et/ou de noyaux en sable qui sont fabriqués à partir de sable et de silicate alcalin en tant que liant et sont utilisés dans le domaine de la fonderie de métaux, selon lequel le sable obtenu est soumis à une étape de régénération mécanique et à une étape de régénération thermique et est à nouveau transféré en circuit fermé au processus de fabrication de moules en sable et/ou de noyaux en sable,
**caractérisé en ce que**
le sable est mélangé à un agent de durcissement du silicate alcalin (i) pendant l'étape de régénération mécanique ou (ii) après l'étape de régénération mécanique et avant l'étape de régénération thermique.

2. Procédé conforme à la revendication 1,
**caractérisé en ce que**
l'agent de durcissement est mis en oeuvre sous la forme d'une solution aqueuse.

3. Procédé conforme à la revendication 1 ou 2,
**caractérisé en ce que**
le sable mélangé à l'agent de durcissement est mis en mouvement pendant la réaction de durcissement dans un lit fluidisé ou avec un malaxeur.

4. Procédé conforme à l'une des revendications précédentes,
**caractérisé en ce que**
le sable mélangé à l'agent de durcissement est stocké de manière intermédiaire avant l'étape de régénération thermique.

5. Procédé conforme à la revendication 1,
**caractérisé en ce que**
en tant qu'agent de durcissement du silicate alcalin, on utilise un acide ou un sel inorganique ou organique.

6. Procédé conforme à la revendication 5,
**caractérisé en ce que**
l'acide inorganique est un acide minéral.

7. Procédé conforme à la revendication 5,
**caractérisé en ce que**
l'acide organique est un acide mono-, di- ou poly-carboxylique.

8. Procédé conforme à la revendication 5,
**caractérisé en ce que**
le sel est un aluminate, un phosphate ou un fluoro-silicate.

9. Procédé conforme à l'une des revendications précédentes,
**caractérisé en ce que**
l'étape de régénération mécanique comprend les étapes suivantes consistant à :
a) individualiser les grains par action d'un concasseur mécanique sur le sable,
b) transférer le sable dont les grains ont été individualisés dans une chambre de traitement pneumatique (1) et mettre le sable en mouvement dans la chambre de traitement mécanique (1) dans un lit fluidisé (7) formé d'air et de sable,
c) accélérer le sable dans la chambre de traitement mécanique contre un corps d'impact (6) de sorte que les grains de sable individualisés frottent les uns contre les autres et que le liant soit éliminé au moins partiellement de la surface des grains.

10. Procédé conforme à la revendication 9,
selon lequel
à l'agent de durcissement, est ajouté de l'air de soufflage (L) utilisé pour accélérer le sable et/ ou l'air utilisé pour obtenir le lit fluidisé.

11. Procédé conforme à la revendication 9 ou 10,
selon lequel
l'agent de durcissement n'est ajouté à l'air de soufflage (L) et/ou à l'air qu'après une première durée de traitement prédéfinie du sable dans la chambre de traitement pneumatique.

12. Procédé conforme à la revendication 10 ou 11,
selon lequel
l'agent de durcissement liquide est ajouté sous forme pulvérisée à l'air de soufflage (L) et/ou à l'air.

13. Procédé conforme à l'une des revendications 9 à 12,
selon lequel
du nouveau sable est ajouté au lit fluidisé (7) après une seconde durée de traitement prédéfinie.

14. Procédé conforme à la revendication 13,
selon lequel
la quantité ajoutée de nouveau sable correspond approximativement à 5 à 15 % de la quantité du sable à régénérer.

15. Procédé conforme à l'une des revendications 9 à 14,
selon lequel
dans le lit fluidisé (7), le sable est chauffé à une température de 40 à 60°C.

16. Procédé conforme à l'une des revendications précédentes,
selon lequel
le sable, ayant subi une régénération mécanique et auquel a été ajouté l'agent de durcissement, est immédiatement régénéré thermiquement selon une forme apte à l'écoulement.

17. Procédé conforme à l'une des revendications précédentes,
selon lequel
le sable, ayant subi une régénération mécanique, est transféré dans un four pour permettre sa régénération thermique et y est mis en mouvement à une température située dans la plage de 550°C à 700°C dans un autre lit fluidisé formé par du gaz et le sable ayant subi une régénération mécanique.

18. Procédé conforme à la revendication 17,
selon lequel
le sable ayant subi une régénération mécanique est préchauffé avant son transfert dans le four.
